# FASCICULE DE BREVET EUROPEEN

(11) **EP 2 257 652 B1**
(45) Date de publication et mention de la délivrance du brevet: **29.04.2015**
(21) Numéro de dépôt: 09722337.4
(22) Date de dépôt: 03.03.2009
(51) Int. Cl.: C21D 9/46, C22C 38/50, C21D 7/13

(54) **PROCEDE DE FABRICATION DE TÔLES D'ACIER INOXYDABLE AUSTENITIQUE A HAUTES CARACTERISTIQUES MECANIQUES, ET TÔLES AINSI OBTENUES**
HERSTELLUNGSVERFAHREN VON ROSTFREIEN AUSTENITISCHEN STAHLBLECHEN MIT HOHEN MECHANISCHEN EIGENSCHAFTEN
METHOD OF MANUFACTURING SHEETS OF AUSTENITIC STAINLESS STEEL WITH HIGH MECHANICAL PROPERTIES

(30) Priorité: 21.03.2008 EP 08290267
(43) Date de publication de la demande: 08.12.2010
(73) Titulaire: Aperam Stainless France, 93200 Saint-Denis (FR)
(72) Inventeur: GLEZ, Jean-Christophe, F-58000 SERMOISE sur LOIRE (FR); KOSTOJ, Valérie, F-59800 Lille (FR)
(74) Mandataire: Domenego, Bertrand
(86) Numéro de dépôt international: PCT/FR2009/000225
(87) Numéro de publication internationale: WO 2009/115702

(56) Documents cités:
- EP-A- 1 036 853
- EP-A- 1 394 280
- FR-A- 2 864 108
- JP-A- 8 060 244
- JP-A- 2001 247 938
- JP-A- 2002 194 506
- US-A- 4 420 347
- US-A- 4 559 090
- US-A- 4 975 131
- US-A- 5 000 801
- TENDO M ET AL: "Effects of nitrogen, niobium and molybdenum on strengthening of austenitic stainless steel produced by thermo-mechanical control process" ISIJ INTERNATIONAL, IRON AND STEEL INSTITUTE OF JAPAN, TOKYO, JP, vol. 41, no. 3, 1 janvier 2001 (2001-01-01), pages 262-267, XP009104176 ISSN: 0915-1559
- YOON ET AL: "Correlation of chemistry, microstructure and ductile fracture behaviours of niobium-stabilized austenitic stainless steel at elevated temperature" SCRIPTA MATERIALIA, ELSEVIER, AMSTERDAM, NL, vol. 57, no. 1, 24 avril 2007 (2007-04-24), pages 25-28, XP022044403 ISSN: 1359-6462

## Description

La présente invention concerne la fabrication de tôles laminées à chaud d'aciers inoxydables austénitiques présentant des caractéristiques mécaniques élevées, et notamment une combinaison de résistance mécanique et d'allongement réparti très avantageuse.

Pour la fabrication d'éléments de structure dans l'industrie automobile, on utilise couramment différentes nuances de tôles d'aciers au carbone revêtues présentant des microstructures plus ou moins complexes. Les pièces sont réalisées à partir de tôles d'épaisseur allant de 1 à 3 mm. Pour certaines pièces, on souhaiterait cependant disposer simultanément d'une résistance à la corrosion plus élevée alliée à une grande capacité de déformation de façon à réaliser des pièces avec un emboutissage complexe. On sait par ailleurs que les aciers inoxydables austénitiques sont couramment utilisés en raison de leur excellente tenue à la corrosion et de leurs caractéristiques mécaniques, en particulier de leur ductilité élevée. On connaît par exemple des aciers inoxydables austénitiques désignés selon les normes EN 10088-1 par la référence 1.4318, dont la composition contient (teneur exprimée en poids) : C≤0,030%, Si≤1,00%, Mn≤2,00%, P≤ 0,045%, S≤0,015%, Cr: 16,50 à 18,50%, Ni : 6,00 à 8,00%, N : 0.10 à 0.20%. Ces aciers présentent des hautes caractéristiques mécaniques du fait de la formation de martensite lors de la déformation à température ambiante. Les caractéristiques mécaniques typiques de ces aciers à l'état recuit sont les suivantes : Limite d'élasticité Rp_{0,2} (limite d'élasticité conventionnelle correspondant à 0,2% d'allongement): 300-400 MPa, allongement réparti : A ≥45%, Rm (résistance maximale) ≥ 700 MPa. Produit P= Rp_{0,2} (MPa) x allongement réparti = environ 15750 MPa.%. Il est possible d'utiliser ces nuances à l'état écroui par laminage à froid : C850, C1000 - Norme EN-10088-2, ces désignations correspondant respectivement à une résistance mécanique minimale de 850 et de 1000MPa. L'augmentation de limite d'élasticité conférée par cette opération (Rp_{0,2} ≥ 600MPa) se traduit par une diminution simultanée de l'allongement (A=30%). Le produit P atteint alors 18000 MPa.% environ. Ces caractéristiques sont satisfaisantes pour certaines applications. Elles demeurent néanmoins insuffisantes dans le cas où l'on souhaite des hautes résistances en service, par exemple pour un gain en allègement, et une grande aptitude pour les opérations de mise en forme préalables.

Une méthode alternative à l'écrouissage par laminage à froid est un écrouissage par laminage à chaud à une température suffisamment basse. Cette méthode confère un meilleur compromis allongement - résistance, mais présente l'inconvénient majeur de conduire à des localisations de la déformation lors de la mise en forme, se traduisant par des vermiculures. Pour éviter ces vermiculures sur l'acier standard 1.4318 non recristallisé après laminage à chaud, il est nécessaire d'effectuer un recuit après le laminage à chaud.

Les documents US 4 975 131 et US 5 000 801 décrivent des aciers inoxydables appartenant au même type de nuances d'acier qui les aciers selon l'invention.

Le but de l'invention est donc de disposer de tôles laminées à chaud d'acier inoxydable austénitique à caractéristiques mécaniques supérieures ou équivalentes à celles des nuances du type 1.4318 présentées ci-dessus, à fabrication économique, ne présentant pas de sensibilité à l'apparition de vermiculures.

L'invention a également pour but de disposer de tôles laminées à chaud d'acier inoxydable austénitique présentant un produit P supérieur à 21000 MPa.%, pouvant être associé à une limite d'élasticité Rp_{0,2} supérieure à 650MPa, ou bien à un allongement réparti supérieur à 45%.

A cet effet, l'invention a pour objet une tôle laminée à chaud en acier inoxydable austénitique dont le produit P (Rp_{0,2} (MPa) x allongement réparti (%)) est supérieur à 21000 MPa.% et dont la composition chimique comprend, les teneurs étant exprimées en poids : 0,015% ≤ C ≤ 0,030% 0,5% ≤ Mn ≤ 2% Si ≤ 2%, 16,5% ≤ Cr ≤ 18%, 6%≤ Ni ≤ 7%, S ≤ 0.015%, P≤ 0,045%, Al ≤ 0,050%. 0,15%≤ Nb ≤ 0,31%, 0,12 %≤ N ≤ 0,16%, les teneurs en Nb et en N étant telles que :
Nb/8+0,1% ≤ N ≤ Nb/8+0,12%, à titre optionnel : 0.0005%≤ B ≤ 0,0025%, Mo ≤0,6%, le reste de la composition étant constitué de fer et d'impuretés inévitables résultant de l'élaboration.

Selon un mode préféré, les teneurs en niobium et en azote de l'acier exprimées en poids sont telles que:0,20%≤ Nb ≤ 0,31%, 0,12% ≤ N ≤0,16%. L'invention a également pour objet une tôle laminée à chaud en acier inoxydable austénitique selon l'une quelconque des compositions ci-dessus, dont la limite d'élasticité Rp_{0,2} est supérieure à 650 MPa, caractérisée en ce que la taille moyenne de grain austénitique de l'acier est inférieure à 6 microns, que la fraction surfacique non recristallisée est comprise entre 30 et 70%, et que le niobium se trouve totalement sous forme de précipités. L'invention a également pour objet une tôle laminée à chaud en acier inoxydable austénitique selon l'une quelconque des caractéristiques ci-dessus, dont l'allongement réparti est supérieur à 45%, caractérisée en ce que le niobium n'est pas totalement précipité.

L'invention a également pour objet un procédé de fabrication d'une tôle laminée à chaud en acier inoxydable austénitique dont la limite d'élasticité Rp_{0,2} est supérieure à 650MPa, selon lequel on approvisionne un demi-produit d'acier de composition selon l'une quelconque des compositions ci-dessus, puis on réchauffe le demi-produit à une température comprise entre 1250°C et 1320°C, puis on lamine le demi-produit avec une température de fin de laminage inférieure à 990°C et un taux de réduction cumulé ε sur les deux dernières cages finisseuses, supérieur à 30%.

Selon un mode particulier, on approvisionne un demi-produit d'acier de composition ci-dessus contenant 0,20%≤ Nb ≤ 0,31%, 0,12% ≤ N ≤ 0,16%, puis on lamine le demi-produit avec une température de fin de laminage inférieure à 970°C.

L'invention a également pour objet un procédé de fabrication d'une tôle laminée à chaud en acier inoxydable austénitique dont l'allongement réparti est supérieur à 45%, selon lequel on approvisionne un demi-produit d'acier de composition selon l'une quelconque des compositions ci-dessus, puis on réchauffe le demi-produit à une température comprise entre 1250°C et 1320°C, puis on lamine le demi-produit avec une température de fin de laminage supérieure à 1000°C.

L'invention a également pour objet un procédé de fabrication d'une tôle laminée. à chaud en acier inoxydable austénitique dont le produit P (Rp_{0,2} (MPa) x allongement réparti (%)) est supérieur à 21000 MPa.%, selon lequel on approvisionne un demi-produit d'acier de composition selon l'une quelconque des compositions ci-dessus, puis on réchauffe le demi-produit à une température comprise entre 1250°C et 1320°C, puis on lamine à chaud le demi-produit.

L'invention a également pour objet l'utilisation d'une tôle laminée à chaud en acier inoxydable selon l'une quelconque des caractéristiques ci-dessus, ou fabriquée par l'un quelconque des procédés ci-dessus, pour la fabrication d'éléments structuraux dans le domaine automobile.

D'autres caractéristiques et avantages de l'invention apparaîtront au cours de la description ci-dessous, donnée à titre d'exemple.

Après de nombreux essais, les inventeurs ont montré que les différentes exigences rapportées ci-dessus étaient satisfaites en observant les conditions suivantes :

En ce qui concerne la composition chimique de l'acier, la teneur en carbone doit être inférieure ou égale à 0,030% afin d'éviter les risques de sensibilisation à la corrosion intergranulaire. Dans le but d'obtenir une limite d'élasticité supérieure à 650 MPa, la teneur en carbone doit être supérieure ou égale à 0,015 %.

Le manganèse, comme le silicium, est un élément connu pour ses propriétés désoxydantes à l'état liquide et pour accroître la ductilité à chaud, en particulier en se combinant avec le soufre. D'autre part, à température ambiante, il favorise la stabilité de la phase austénitique et diminue l'énergie de défaut d'empilement. Il augmente également la solubilité de l'azote. Ces effets favorables sont obtenus d'une manière économique lorsque la teneur en manganèse est comprise entre 0,5 et 2%.

Comme le manganèse, le silicium est un élément ajouté usuellement dans le but de désoxyder l'acier liquide. Le silicium augmente également la limite d'élasticité et la résistance, par durcissement en solution solide ou par son action sur la teneur en ferrite δ. Cependant, au-delà de 2%, la soudabilité et la ductilité à chaud sont réduites.

Le chrome est un élément bien connu pour accroître la résistance à l'oxydation et à la corrosion en milieu aqueux. Cet effet est obtenu d'une manière satisfaisante lorsque sa teneur est entre 16,5% et 18%.

Le nickel est un élément indispensable pour assurer une stabilité suffisante de la structure austénitique de l'acier à température ambiante. La teneur optimale doit être déterminée en relation avec d'autres éléments de la composition à caractère alphagène tels que le chrome, ou ceux à caractère gammagène tels que le carbone et l'azote. Son effet sur la stabilité de la structure est suffisant lorsque sa teneur est supérieure ou égale à 6%. Au-delà de 7%, le coût de production croît excessivement en raison de la cherté de cet élément d'addition.

Le molybdène permet d'augmenter la résistance à la piqûration. A titre optionnel, une addition de molybdène en quantité allant jusqu'à 0,6% peut être effectuée.

Le bore permet d'améliorer la forgeabilité de l'acier. A titre optionnel une addition de bore en quantité comprise entre 0,0005 et 0,0025% peut être effectuée. Une addition en quantité supérieure diminuerait de façon critique la température de brûlure.

Le soufre est un élément qui dégrade particulièrement la forgeabilité à chaud et la résistance à la corrosion, sa teneur doit être maintenue inférieure ou égale à 0,015%.

Le phosphore dégrade de même la ductilité à chaud, sa teneur doit être inférieure à 0,045% pour obtenir des résultats satisfaisants.

L'aluminium est un puissant agent de désoxydation du métal liquide. En combinaison avec les teneurs en silicium et en manganèse évoquées plus haut, un effet optimal est obtenu lorsque sa teneur est inférieure ou égale à 0,050%.

Le niobium et l'azote sont des éléments importants de l'invention en vue de la fabrication d'aciers inoxydables austénitiques à hautes caractéristiques mécaniques.

Le niobium retarde la recristallisation lors du laminage à chaud : pour une température de fin de laminage à chaud donnée, son addition conduit à conserver un taux d'écrouissage plus élevé (on parle de laminage à chaud « écrouissant »), accroissant ainsi la résistance de l'acier. Il est généralement utilisé comme le Ti pour lutter contre la formation de carbures de chrome (aciers inoxydables austénitiques stabilisés au Nb EN 1.4580 et EN 1.4550). Enfin, il peut conduire à la formation de phase intermétallique conférant une amélioration de la tenue au fluage.

L'azote est un élément durcissant en solution solide interstitielle, qui augmente tout particulièrement la limite d'élasticité à ce titre. Il est également connu, en solution solide, comme un puissant stabilisateur de la phase austénitique et comme retardateur de la précipitation des carbures de chrome Cr₂₃C₆. La solubilité de l'azote lors de la solidification connaît un maximum. Une teneur trop élevée conduit à la formation de défauts volumiques dans le métal.

L'addition conjointe de niobium et d'azote en vue d'un durcissement est peu usuelle dans les aciers inoxydables austénitiques. Dans le cadre de l'invention, on a mis en évidence que les aciers inoxydables dont la composition est proche de celle des aciers 1.4318 évoqués plus haut, bénéficiaient avantageusement d'une addition conjointe particulière de niobium et d'azote, optimisée en vue d'obtenir certaines propriétés mécaniques dans des conditions précises qui vont être exposées :

En premier lieu, on a mis en évidence qu'une teneur en azote allant de 0,12 à 016%, conjointement avec une teneur en niobium allant de 0,15 à 0,31%, les teneurs en niobium et en azote étant telles que : Nb/8+0,1% ≤ N ≤ Nb/8+0,12% (relation 1), permettent de fabriquer une tôle à chaud à hautes caractéristiques mécaniques destinée à être emboutie, et ce sans la nécessité d'un recuit après laminage comme dans les aciers conventionnels 1.4318, la pièce emboutie n'étant pas sujette à la formation de vermiculures.

La précipitation des nitrures NbN qui se produit lors de la fin de laminage à chaud réduit la quantité d'azote en solution solide. La relation (1) précédente assure de conserver autant d'azote en solution solide, après précipitation complète de tout le niobium disponible, que dans la nuance 1.4318 (N≥0.1%). Cela permet donc d'obtenir la même métastabilité de l'austénite à température ambiante. La possibilité de diminuer la teneur en Ni en augmentant la teneur en N est bornée avec la limite de solubilité de l'azote dans l'acier lors de la solidification. Pour les teneurs en Cr, Mn et Ni des aciers selon l'invention, la teneur en azote doit être inférieure ou égale à 0,16%.

Une quantité suffisante de niobium doit être présente afin d'obtenir un effet durcissant et de retarder la recristallisation. Cette quantité doit être adaptée de façon à obtenir un solvus des NbN supérieur à la température de fin de laminage pour obtenir une précipitation en fin de laminage à chaud.

Les teneurs en niobium et en azote selon l'invention permettent d'obtenir une précipitation importante de NbN après laminage à chaud.

Une addition conjointe de 0,15 à 0,31% de niobium (préférentiellement de 0,20 à 0,31% de niobium) et de 0,12 à 0,16% d'azote, les teneurs en niobium et en azote étant telles que : Nb/8+0,1% ≤ N ≤ Nb/8+0,12%, permet d'obtenir une combinaison (limite d'élasticité-allongement) avantageuse dont le produit P est supérieur à 21000 MPa.

Outre le fer, le reste de la composition est constituée d'impuretés inévitables résultant de l'élaboration, telles que par exemple Sn ou Pb.

La mise en oeuvre du procédé de fabrication selon l'invention est la suivante : On élabore un acier dont la composition a été exposée ci-dessus. Cette élaboration peut être suivie d'une coulée en lingots ou, dans le cas le plus général, en continu, par exemple sous forme de brames allant de 150 à 250mm d'épaisseur. On peut également effectuer la coulée sous forme de brames minces de quelques dizaines de millimètres d'épaisseur entre cylindres d'acier contra-rotatifs. Ces demi-produits coulés sont tout d'abord portés à une température comprise entre 1250 et 1320°C. La température de 1250°C a pour but de mettre en solution d'éventuels précipités à base de niobium (nitrures, carbonitrures). La température doit cependant être inférieure à 1320 °C sous peine d'être trop proche de la température de solidus qui pourrait être atteinte dans d'éventuelles zones ségrégées et de provoquer un début de passage local par un état liquide qui serait néfaste pour la mise en forme à chaud. Dans le cas d'une coulée directe de brames minces entre cylindres contra-rotatifs, l'étape de laminage à chaud de ces demi-produits débutant à une température inférieure à 1250°C peut se faire directement après coulée si bien qu'une étape de réchauffage intermédiaire n'est pas nécessaire dans ce cas.

Le laminage est effectué généralement sur un train continu à chaud comprenant notamment des cages dégrossisseuses et des cages finisseuses. On a mis en évidence que l'on obtenait une limite d'élasticité Rp_{0,2} particulièrement élevée en contrôlant notamment le taux de réduction dans les deux dernières cages finisseuses : si l'on désigne par e_{N-2} l'épaisseur de la tôle à l'entrée de l'avant-dernière cage finisseuse, et par eN l'épaisseur de la tôle à la sortie de la dernière cage finisseuse, on définit le taux de réduction cumulé sur les deux dernières cages finisseuses par : $ε = \frac{{e}_{N - 2} - {e}_{N}}{{e}_{N - 2}} .$ Selon l'invention, on a mis en évidence que lorsque la température de fin de laminage est inférieure à 990°C et que le taux de réduction cumulé ε est supérieur à 30%, la limite d'élasticité Rp_{0,2} du produit final obtenu était supérieure à 650 MPa, le Nb se trouvant alors totalement sous forme de précipités.

Pour une teneur en Nb comprise entre 0,20 et 0,31% et une teneur en azote comprise entre 0,12 et 0,16%, cette valeur minimale de 650MPa est obtenue lorsque la température de fin de laminage est inférieure à 970°C et ε supérieur à 30%.

Selon l'invention, on a également mis en évidence que l'on obtient une tôle laminée à chaud avec un allongement réparti supérieur à 45%, lorsque la température de fin de laminage est supérieure à 1000°C. Le Nb est dans ce cas partiellement précipité.

Après laminage à chaud, on obtient une tôle ne présentant pas de sensibilité à l'apparition de vermiculures et ne nécessitant pas de recuit intermédiaire.

A titre d'exemple non limitatif, les résultats suivants vont montrer les caractéristiques avantageuses conférées par l'invention.

### Exemple :

On a élaboré par coulée des demi-produits d'aciers dont la composition est présentée au tableau ci-dessous (pourcentage en poids) :

**Tableau 1 : Composition des aciers (pourcentage en poids) Valeurs soulignées : non conformes à l'invention**

| Acier | C | Mn | Si | Cr | Ni | Mo | S | P | Al | Nb | N |
|---|---|---|---|---|---|---|---|---|---|---|---|
| I1 (selon l'invention) | 0,023 | 1,100 | 0,48 | 17,45 | 6,67 | 0,25 | 0,005 | 0,020 | 0,002 | 0,152 | 0,13 |
| I2 (selon l'invention) | 0,024 | 1,19 | 0,55 | 17,36 | 6,66 | 0,25 | 0,005 | 0,020 | 0,002 | 0,302 | 0,15 |
| R (référence) | 0,026 | 1,030 | 0,6 | 17,5 | 6,6 | 0,25 | 0,0008 | 0,026 | 0,002 | 0.002 | 0,13 |

Les demi-produits d'acier ont été réchauffés à 1280°C pendant 30 minutes. On a ensuite effectué un laminage à chaud en faisant varier la température de fin de laminage entre 900 et 1100°C ainsi que le taux de réduction cumulé ε, pour atteindre une épaisseur finale de 3 mm. Les tôles 11-1, I1-2, 11-3... désignent des tôles issues du même demi-produit I1, laminé dans des conditions différentes. On a caractérisé la microstructure de l'acier obtenu en mesurant notamment la fraction surfacique de phase austénitique recristallisée, la fraction de niobium précipité par rapport au niobium total, et la taille moyenne de grain. Dans le cas d'une structure non complètement recristallisée, cette dernière mesure est effectuée sur la partie recristallisée de la structure. On a également déterminé les caractéristiques mécaniques de traction, en particulier la limite d'élasticité Rp_{0,2} et l'allongement réparti. On a également relevé la présence éventuelle d'une localisation de la déformation lors de l'essai de traction. On sait que la présence d'une telle localisation est associée à l'apparition de vermiculures lors d'opérations de mise en forme.

Les résultats sont présentés dans le tableau 2 suivant :

**Tableau 2 : Conditions de fabrication et caractéristiques microstructurales et mécaniques de tôles laminées à chaud**

| N° d'essai | TFL (°C) | ε>30% | Taille moyenne de grains inférieure à 6 microns | Fraction non recristallisée comprise entre 30 et 70% | Niobium totalement précipité | RP_{0,2} (MPa) | A (%) | Rp_{0,2}x A (MPa.%) | Localisation de la déformation |
|---|---|---|---|---|---|---|---|---|---|
| I1-1 | 905 | Oui | Oui | Oui | Oui | 689 | 40 | 27628 | Non |
| I1-2 | 935 | Oui | Oui | Oui | Oui | 651 | 40 | 25520 | Non |
| I1-3 | 1040 | Oui | Non | Non (<30%) | Non | 432 | 49 | 21340 | Non |
| I1-4 | 1050 | Oui | Non | Non (<30%) | Non | 467 | 46 | 21715 | Non |
| I2-1 | 930 | Oui | Oui | Oui | Oui | 677 | 38 | 25997 | Non |
| I2-2 | 965 | Oui | Oui | Oui | Oui | 681 | 39 | 26559 | Non |
| I2-3 | 980 | Non | Non | Oui | Oui | 631 | 41 | 26186 | Non |
| I2-4 | 1000 | Non | Oui | Non (<30%) | Non | 627 | 46 | 28277 | Non |
| I2-5 | 1100 | Oui | Non | Non (<30%) | Non | 547 | 53 | 29100 | Non |
| R-1 | 900 | Oui | - | Oui | - | 702 | 29 | 20428 | Oui |
| R-2 | 925 | Oui | - | Oui | - | 638 | 29 | 18566 | Oui |
| R-3 | 950 | Oui | - | Oui | - | 632 | 30 | 19150 | Oui |
| R-4 | 1020 | Oui | - | Non (<30%) | - | 482 | 31 | 14749 | Non |

| | | | | | | | | | |
|---|---|---|---|---|---|---|---|---|---|
| TFL : Température de fin de laminage Rp_{0,2:}: Limite d'élasticité conventionnelle à 0,2% de déformation A : Allongement réparti ε : taux de réduction cumulé des deux dernières passes de laminage | | | | | | | | | |

On fait ainsi apparaître que les aciers I1 et 12 selon l'invention présentent une combinaison Rp_{0,2}x A (MPa.%) supérieure à 21000 MPa.% particulièrement avantageuse alors que l'acier de référence R ne présente pas une telle combinaison, quelles que soient les conditions de laminage.

On fait également apparaître que, lorsque la fraction non recristallisée est comprise entre 30 et 70% et lorsque la taille moyenne de grain est inférieure à 6 microns, la limite d'élasticité Rp_{0,2} est supérieure à 650 MPa (essais I1-1, I1-2, I2-1, I2-2. Par ailleurs, lorsque la fraction non recristallisée est supérieure à 70%, l'allongement tend à diminuer.

Ces caractéristiques sont obtenues pour des aciers comportant une teneur en niobium comprise entre 0,15 et 0,31%, une teneur en azote comprise entre 0,12 et 0,16%, les teneurs en niobium et en azote étant telles que : Nb/8+0,1 % ≤ N ≤ Nb/8+0,12%, la température de fin de laminage étant inférieure à 990°C et le taux de réduction cumulé ε étant supérieur à 30%. Pour des aciers comportant entre 0,20% et 0,31%, une teneur en azote entre 0,12 et 0,16%, les teneurs en niobium et en azote étant telles que: Nb/8+0,1% ≤ N ≤ Nb/8+0,12%, ces caractéristiques sont obtenues lorsque la température de fin de laminage est inférieure à 970°C et lorsque le taux de réduction cumulé ε est supérieur à 30% (essais 12-1, I2-2)

Lorsque le niobium n'est pas totalement précipité (essais 11-3, 11-4, I2-4, I2-5), l'allongement réparti est supérieur à 45%. Pour les compositions d'acier selon l'invention, ce résultat est obtenu lorsque la température de fin de laminage est supérieure à 1000°C. En comparaison, l'acier de référence ne peut offrir de telles caractéristiques.

On choisira donc plus particulièrement certaines conditions de fabrication (température de fin de laminage, taux de réduction cumulé) selon que l'on recherche une tôle d'acier offrant une limite d'élasticité particulièrement élevée, ou plutôt offrant une grande capacité d'allongement.

Par ailleurs, les courbes de traction des aciers selon l'invention ne montrent aucun palier témoignant d'une localisation de la déformation et ce quelles que soient les conditions de laminage à chaud, au contraire de l'acier de référence qui présente une localisation dès lors qu'il est partiellement recristallisé (essais R-1, R-2, R-3). Ce point est particulièrement avantageux pour la mise en forme, en assurant l'absence de vermiculures.

Ainsi, en raison de leurs caractéristiques mécaniques particulièrement élevées, et notamment de leur combinaison limite d'élasticité-allongement réparti très avantageuse, les tôles d'aciers laminés à chaud selon l'invention seront utilisés avec profit pour des applications nécessitant une bonne aptitude à la mise en forme ainsi qu'une grande résistance à la corrosion. Dans le cas de leur utilisation dans l'industrie automobile, on tirera parti de leurs avantages pour la fabrication économique d'éléments structuraux.

## Revendications

1. Tôle laminée à chaud en acier inoxydable austénitique dont le produit P (Rp_{0,2} (MPa) x allongement réparti (%)) est supérieur à 21000 MPa.% et dont la composition chimique comprend, les teneurs étant exprimées en poids :
0,015% ≤ C ≤ 0,030%
0,5% ≤ Mn ≤ 2%
Si ≤ 2%
16,5%≤ Cr ≤ 18%
6%≤ Ni ≤ 7%
S ≤ 0,015%
P≤ 0,045%
Al ≤ 0,050%
0,15%≤ Nb ≤ 0,31%
0,12 %≤ N ≤ 0,16%
les teneurs en Nb et en N étant telles que :
Nb/8+0,1% ≤ N ≤ Nb/8+0,12%,
à titre optionnel :
0,0005%≤ B ≤ 0,0025%
Mo ≤0,6%
le reste de la composition étant constitué de fer et d'impuretés inévitables résultant de l'élaboration.

2. Tôle laminée à chaud en acier inoxydable austénitique selon la revendication 1, **caractérisée en ce que** les teneurs en niobium et en azote dudit acier, exprimées en poids, sont telles que :
0,20%≤ Nb ≤ 0,31%
0,12%≤ N ≤ 0,16%

3. Tôle laminée à chaud en acier inoxydable austénitique selon la revendication 1 ou 2, dont la limite d'élasticité Rp_{0,2} est supérieure à 650 MPa, **caractérisée en ce que** la taille moyenne de grain austénitique dudit acier est inférieure à 6 microns, que la fraction surfacique non recristallisée est comprise entre 30 et 70%, et que le niobium se trouve totalement sous forme de précipités

4. Tôle laminée à chaud en acier inoxydable austénitique selon la revendication 1 ou 2, dont l'allongement réparti est supérieur à 45%, **caractérisée en ce que** le niobium n'est pas totalement précipité

5. Procédé de fabrication d'une tôle laminée à chaud en acier inoxydable austénitique dont la limite d'élasticité Rp_{0,2} est supérieure à 650MPa, selon lequel :
- on approvisionne un demi-produit d'acier de composition selon la revendication 1 ou 2, puis
- on réchauffe ledit demi-produit à une température comprise entre 1250°C et 1320°C, puis
- on lamine ledit demi-produit avec une température de fin de laminage inférieure à 990°C et un taux de réduction cumulé ε sur les deux dernières cages finisseuses, supérieur à 30%

6. Procédé de fabrication selon la revendication 5 **caractérisé en ce qu'**on approvisionne un demi-produit d'acier de composition selon la revendication 2 et qu'on lamine ledit demi-produit avec une température de fin de laminage inférieure à 970°C

7. Procédé de fabrication d'une tôle laminée à chaud en acier inoxydable austénitique dont l'allongement réparti est supérieur à 45%, selon lequel :
- on approvisionne un demi-produit d'acier de composition selon la revendication 1 ou 2, puis
- on réchauffe ledit demi-produit à une température comprise entre 1250°C et 1320°C, puis
on lamine ledit demi-produit avec une température de fin de laminage supérieure à 1000°C

8. Procédé de fabrication d'une tôle laminée à chaud en acier inoxydable austénitique dont le produit P (Rp_{0,2} (MPa) x allongement réparti (%)) est supérieur à 21000 MPa.%, selon lequel :
- on approvisionne un demi-produit d'acier de composition selon la revendication 1 ou 2, puis
- on réchauffe ledit demi-produit à une température comprise entre 1250°C et 1320°C, puis
- on lamine à chaud ledit demi-produit

9. Utilisation d'une tôle laminée à chaud en acier inoxydable selon l'une quelconque des revendications 1 à 4, ou fabriquée par un procédé selon l'une quelconque des revendications 5 à 8, pour la fabrication d'éléments structuraux dans le domaine automobile

## Patentansprüche

1. Heißgewalztes Blech aus Austenit-Edelstahl, bei dem das Produkt P (Rp_{0,2}(MPa) × verteilte Spannung (%)) größer als 21000 MPa · % ist und dessen chemische Zusammensetzung ausgedrückt in Gewichtsanteilen umfasst:
0,015 % ≤ C ≤ 0,030 %
0,5 % ≤ Mn ≤ 2 %
Si ≤ 2 %
16,5 % ≤ Cr ≤ 18 %
6 % ≤ Ni ≤ 7 %
S ≤ 0,015 %
P ≤ 0,045 %
Al ≤ 0,050 %
0,15 % ≤ Nb ≤ 0,31 %
0,12 % ≤ N ≤ 0,16 %
wobei die Anteile von Nb und von N derart sind, dass:
Nb/8 + 0,1 % ≤ N ≤ Nb/8 + 0,12 %,
optional:
0,0005 % ≤ B ≤ 0,0025 %
Mo ≤ 0,6 %
wobei der Rest der Zusammensetzung aus Eisen und unvermeidbaren Verunreinigungen, die sich aus der Bearbeitung ergeben, gebildet ist.

2. Heißgewalztes Blech aus Austenit-Edelstahl nach Anspruch 1, **dadurch gekennzeichnet, dass** die Anteile von Niob und Stickstoff des Stahls ausgedrückt als Gewicht derart sind, dass:
0,20 % ≤ Nb ≤ 0,31 %
0,12 % ≤ N ≤ 0,16 %.

3. Heißgewalztes Blech aus Austenit-Edelstahl nach Anspruch 1 oder 2, dessen Elastizitätsgrenze Rp_{0,2} größer 650 MPa ist, **dadurch gekennzeichnet, dass** die mittlere Größe der Austenitkörnung des Stahls kleiner als 6 Mikrometer ist, dass der nicht rekristallisierte Oberflächenanteil im Bereich von 30 bis 70 % liegt und dass Niob vollständig in Form von Niederschlägen vorhanden ist.

4. Heißgewalztes Blech aus Austenit-Edelstahl nach Anspruch 1 oder 2, dessen verteilte Spannung größer als 45 % ist, **dadurch gekennzeichnet, dass** Niob nicht vollständig ausgefällt ist.

5. Verfahren zum Herstellen eines heißgewalzten Blechs aus Austenit-Edelstahl, dessen Elastizitätsgrenze Rp_{0,2} größer als 650 MPa ist, in dem:
- ein Stahl-Halbprodukt mit einer Zusammensetzung gemäß Anspruch 1 oder 2 bereitgestellt wird, dann
- das Halbprodukt wieder auf eine Temperatur erhitzt wird, die im Bereich von 1250 °C bis 1320 °C liegt, dann
- das Halbprodukt bei einer End-Walztemperatur von weniger als 990 °C und mit einem kumulierten Reduzierungsanteil ε in den zwei letzten Fertigwalzgerüsten von mehr als 30 % gewalzt wird.

6. Herstellungsverfahren nach Anspruch 5, **dadurch gekennzeichnet, dass** ein Stahl-Halbprodukt mit einer Zusammensetzung gemäß Anspruch 2 bereitgestellt wird und dass das Halbprodukt bei einer End-Walztemperatur von weniger als 970 °C gewalzt wird.

7. Verfahren zum Herstellen eines heißgewalzten Blechs aus Austenit-Edelstahl, dessen verteilte Spannung größer als 45 % ist, in dem:
- ein Stahl-Halbprodukt mit einer Zusammensetzung gemäß Anspruch 1 oder 2 bereitgestellt wird, dann
- das Halbprodukt wieder auf eine Temperatur im Bereich von 1250 °C bis 1320 °C erhitzt wird, dann
- das Halbprodukt bei einer End-Walztemperatur von mehr als 1000 °C gewalzt wird.

8. Verfahren zum Herstellen eines heißgewalzten Blechs aus Austenit-Edelstahl, bei dem das Produkt P (Rp_{0,2} (MPa) × verteilte Spannung (%)) größer als 21000 MPa · % ist, in dem:
- ein Stahl-Halbprodukt mit einer Zusammensetzung gemäß Anspruch 1 oder 2 bereitgestellt wird, dann
- das Halbprodukt wieder auf eine Temperatur im Bereich von 1250 °C bis 1320 °C erhitzt wird, dann
- das Halbprodukt heißgewalzt wird.

9. Verwendung eines heißgewalzten Blechs aus Edelstahl nach einem der Ansprüche 1 bis 4 oder hergestellt durch ein Verfahren nach einem der Ansprüche 5 bis 8 für die Herstellung von Strukturelementen auf dem Gebiet der Kraftfahrzeuge.

## Claims

1. Hot-rolled sheet of austenitic stainless steel, the product P (Rp_{0.2} (Mpa) x uniform elongation (%)) of which is greater than 21000 Mpa.% and the chemical composition of which comprises - the contents being expressed in terms of weight:
0.015% ≤ C ≤ 0.030%
0.5% ≤ Mn ≤ 2%
Si ≤ 2%
16.5% ≤ Cr ≤ 18%
6% ≤ Ni ≤ 7%
S ≤ 0.015%
P ≤ 0.045%
Al ≤ 0.050%
0.15% ≤ Nb ≤ 0.31%
0.12% ≤ N ≤ 0.16%
the contents of Nb and N being such that:
Nb/8+0.1% ≤ N ≤ Nb/8+0.12%,
optionally:
0.0005% ≤ B ≤ 0.0025%
Mo ≤ 0.6%,
the rest of the composition being composed of iron and inevitable impurities resulting from manufacture.

2. Hot-rolled sheet of austenitic stainless steel according to claim 1, **characterised in that** the contents of niobium and nitrogen of said steel, expressed in terms of weight, are such that:
0.20% ≤ Nb ≤ 0.31%
0.12% ≤ N ≤ 0.16%.

3. Hot-rolled sheet of austenitic stainless steel according to claim 1 or 2, the proof strength Rp_{0.2} of which is greater than 650 Mpa, **characterised in that** the average austenite grain size of said steel is less than 6 microns; **in that** the non-recrystallised surface fraction is from 30 to 70%; and **in that** the niobium is entirely in the form of precipitates.

4. Hot-rolled sheet of austenitic stainless steel according to claim 1 or 2, the uniform elongation of which is greater than 45%, **characterised in that** the niobium is not entirely precipitated.

5. Method of producing a hot-rolled sheet of austenitic stainless steel, the proof strength Rp_{0.2} of which is greater than 650 Mpa, according to which:
- a half-finished steel product having a composition according to claim 1 or 2 is provided, then
- said half-finished product is heated to a temperature of from 1250°C to 1320°C, and then
- said half-finished product is rolled with an end-of-rolling temperature of less than 990°C and a cumulative reduction rate ε over the final two finishing stands of more than 30%.

6. Production method according to claim 5, **characterised in that** a half-finished steel product having a composition according to claim 2 is provided; and **in that** said half-finished product is rolled with an end-of-rolling temperature of less than 970°C.

7. Method of producing a hot-rolled sheet of austenitic stainless steel, the uniform elongation of which is greater than 45%, according to which:
- a half-finished steel product having a composition according to claim 1 or 2 is provided, then
- said half-finished product is heated to a temperature of from 1250°C to 1320°C, and then
- said half-finished product is rolled with an end-of-rolling temperature of more than 1000°C.

8. Method of producing a hot-rolled sheet of austenitic stainless steel, the product P (Rp_{0.2} (MPa) x uniform elongation (%)) of which is greater than 21000 Mpa.%, according to which:
- a half-finished steel product having a composition according to claim 1 or 2 is provided, then
- said half-finished product is heated to a temperature of from 1250°C to 1320°C, and then
- said half-finished product is hot-rolled.

9. Use of a hot-rolled sheet of stainless steel according to any one of claims 1 to 4 or produced by a method according to any one of claims 5 to 8 in the production of structural elements in the automotive sector.
